# FASCICULE DE BREVET EUROPEEN

(11) **EP 0 044 794 B1**
(45) Date de publication et mention de la délivrance du brevet: **28.11.1984**
(21) Numéro de dépôt: 81420104.2
(22) Date de dépôt: 15.07.1981
(51) Int. Cl.: C25C 3/20, C25C 3/14

(54) **Procédé et appareillage pour réguler de façon précise la cadence d'introduction et la teneur en alumine d'une cuve d'électrolyse ignée, et application à la production d'aluminium**
Verfahren und Vorrichtung zur genauen Regulierung der Zufuhrgeschwindigkeit und des Tonerdegehaltes in einer schmelzflüssigen Elektrolysezelle und Anwendung zur Aluminiumherstellung
Process and apparatus for accurately regulating the feeding rate and the alumina content of an igneous electrolysis, and use thereof in the production of aluminium

(30) Priorité: 23.07.1980 FR 8016406
(43) Date de publication de la demande: 27.01.1982
(73) Titulaire: ALUMINIUM PECHINEY, 69433 Lyon Cedex 3 (FR)
(72) Inventeur: Bonny, Paul, F-73300 St Jean de Maurienne (FR); Gerphagnon, Jean-Louis, F-73300 St Jean De Maurienne (FR); Homsi, Pierre, Darling Point Sydney N.S.W. 2027 (AU); Keinborg, Maurice, F-73300 St Jean de Maurienne (FR); Laboure, Gérard, F-73200 Albertville (FR); Langon, Bernard, F-73300 St Jean de Maurienne (FR)
(74) Mandataire: Pascaud, Claude

## Description

La présente invention concerne un procédé et un appareillage pour réguler, de façon précise, la cadence d'introduction et la teneur en alumine d'une cuve d'électrolyse ignée, et leur application à la production d'aluminium selon le procédé Hall-Héroult.

Au cours des dernières années, on a progressivement automatisé le fonctionnement des cuves de production d'aluminium, tant pour en améliorer le bilan énergétique et la régularité de marche, que pour limiter les interventions humaines et améliorer le rendement de captage des effluents fluorés.

Un des facteurs essentiels, pour assurer la régularité de marche d'une cuve de production d'aluminium par électrolyse d'alumine dissoute dans la cryolithe fondue, est la cadence d'introduction de l'alumine dans le bain. Un défaut d'alumine provoque l'apparition de « l'effet anodique , ou « emballage qui se traduit par une augmentation brutale de la tension aux bornes de la cuve, qui peut passer de 4 à 30 ou 40 volts, et qui se répercute sur l'ensemble de la série.

Un excès d'alumine crée un risque de salissure du fond de la cuve par des dépôts d'alumine pouvant se transformer en plaques dures isolant électriquement une partie de la cathode. Ceci induit dans le métal des cuves la création de courants horizontaux très forts qui, par interaction avec les champs magnétiques brassent la nappe de métal et provoquent une instabilité de l'interface bain-métal.

Ce défaut est particulièrement gênant lorsqu'on cherche à abaisser la température de fonctionnement de la cuve - ce qui est très favorable au rendement Faraday - en adoptant des bains très « acides (à teneur élevée en AIF₃) ou comportant des additifs divers, tels que des chlorures, des sels de lithium ou de magnésium. Mais, ces bains ont une capacité et une vitesse de dissolution de l'alumine sensiblement réduites, et leur utilisation implique que l'on régule de façon très précise la teneur en alumine, à des concentrations relativement basses et entre deux limites extrêmes relativement proches.

Bien qu'il soit possible de mesurer directement la teneur en alumine des bains par analyse d'échantillons d'électrolyte, on a choisi, depuis de nombreuses années, de procéder à une évaluation indirecte des teneurs en alumine en suivant un paramètre électrique reflétant la concentration en alumine dudit électrolyte.

Ce paramètre est généralement la variation de la résistance interne, ou plus exactement, de la pseudo-résistance interne qui est égale à : e étant une image de la force contre-électromotrice de la cuve dont on admet généralement que la valeur est de 1,65 volt, U la tension aux bornes de la cuve et I l'intensité qui la traverse.

Par étalonnage, on peut tracer une courbe de variation de R en fonction de la teneur en alumine, et par mesure de R à une fréquence déterminée selon des méthodes actuellement bien connues, on peut connaître à tout moment la concentration symbolisée par (Al₂O₃].

On a cherché, depuis de nombreuses années, à introduire l'alumine dans le bain avec une certaine régularité de façon à maintenir sa concentration relativement stable autour d'une valeur prédéterminée.

Les procédés d'alimentation automatique en alumine, asservis plus ou moins rigoureusement à sa concentration dans le bain, ont été décrits antérieurement. En particulier, le brevet français FR-A-1 457 746 (US 3 616 316) au nom de REYNOLDS décrit un procédé de régulation dans lequel la variation de résistance interne de la cuve est utilisée comme paramètre reflétant la concentration en alumine, dont l'introduction dans le bain est effectuée par un distributeur combiné avec un moyen de perçage dans la croûte d'électrolyse figé : le procédé prend en compte une variation de concentration en alumine (fig. 4) qui n'est pas précisée mais s'étend largement de part et d'autre du minimum de résistance interne qui se situe aux environs de 3,5 % d'A1₂0₃, et alternativement l'alimentation en alumine peut être réglée à une cadence faible ou élevée, la cadence élevée étant supérieure à la consommation normale de la cuve, et la cadence faible étant inférieure à cette consommation.

Le brevet français 1 506 463 de V.A.W. est basé sur la mesure du temps qui s'écoule entre l'arrêt de l'alimentation en alumine et l'apparition de l'effet anodique ; le brevet américain US-A-3400062 d'ALCOA, met en oeuvre une « anode pilote pour obtenir une détection précoce de la tendance à l'emballement et régler la cadence d'introduction de l'alumine, qui est distribuée à partir d'une trémie munie d'un dispositif de perçage de la croûte d'électrolyte figé.

Le moyen d'alimentation en alumine est décrit, de façon plus complète, dans le brevet US-A-3681 229 assigné à REYNOLDS.

Enfin, le brevet US-A-3371 026 assigné à REYNOLDS, décrit un dispositif permettant de délivrer des doses d'alumine de poids sensiblement constant, comportant un moyen pour maintenir ouvert chaque orifice de chargement.

Plus récemment, des procédés de régulation basés sur le contrôle de la teneur en alumine ont été décrits en particulier dans la demande de brevet japonais de SHOWA DENKO publiée le 3 mars 1977 sous le n° 5 228 415 et dans le brevet US-A-4 126 525 assigné à MITSUBISHI.

Dans le premier de ces brevets, la concentration en alumine est fixée dans l'intervalle de 2 à 8 %. On mesure la variation AV, en fonction du temps t, de la tension aux bornes de chaque cuve, on la compare avec une valeur prédéterminée et on modifie la cadence d'alimentation en alumine pour ramener le OV/T à la valeur standard. L'inconvénient de ce procédé est que sa sensibilité varie avec la teneur en alumine, qui est précisément minimale dans l'intervalle utilisé, de 3 à 5 % d'AI₂0₃ (tableau page 84).

Dans le second de ces brevets, on fixe également la teneur en alumine dans la gamme de 2 à 8 % et, de préférence, 4 à 6 %. On alimente la cuve pendant un temps t₁ prédéterminé, avec une quantité d'alumine supérieure à sa consommation théorique, jusqu'à l'obtention d'une concentration en alumine prédéterminée (par exemple jusqu'à 7 %), puis on commute l'alimentation sur une cadence égale à la consommation théorique pendant un temps t₂ prédéterminé, puis on cesse l'alimentation jusqu'à apparition des premiers symptômes d'effet d'anode (« emballage »), et on reprend le cycle d'alimentation en cadence supérieure à la consommation théorique.

Dans ce procédé, la concentration en alumine varie, au cours du cycle, de 4,9 à 8 % (exemple 1) ou de 4,0 à 7 % (exemple 2). Ces différents procédés manquent de précision et ne résolvent pas le problème posé, qui est la régulation de la teneur en alumine entre des limites étroites.

L'objet de l'invention est un procédé de régulation précise de la cadence d'introduction et de la teneur en alumine d'une cuve destinée à la production d'aluminium par électrolyse d'alumine dans un bain à base de cryolithe fondue, dont la partie supérieure forme une croûte figée, procédé qui assure le maintien de la teneur en alumine dans un intervalle étroit choisi entre 1 et 3,5 % et qui consiste à introduire l'alumine directement dans le bain de cryolithe fondue, en doses successives, de poids sensiblement constant et à des intervalles de temps variables, par au moins un orifice maintenu ouvert en permanence dans la croûte figée et à moduler la cadence d'introduction de l'alumine en fonction des variations de la pseudo-résistance interne de la cuve dans des intervalles de temps prédéterminés, en alternant des phrases de sous-alimentation et de suralimentation en alumine par rapport à la cadence correspondant à la consommation de la cuve.

Un autre objet de la même invention est un appareillage pour la mise en oeuvre du procédé de régulation précise de la teneur en alumine, comportant un moyen pour délivrer à chaque orifice des doses successives d'alumine de poids sensiblement constant, un moyen de mesure de la pseudo-résistance interne, un moyen de calcul de la vitesse de variation de la résistance interne, des moyens pour faire varier la cadence d'introduction des doses d'alumine en fonction des variations de la résistance interne et des moyens pour faire varier la distance anode-cathode de la cuve.

Un autre objet de la même invention est l'application du procédé et de l'appareillage ci-dessus à la production d'aluminium par le procédé Hall-Héroult soit avec un électrolyte normal ou légèrement acide à base de cryolithe pouvant contenir, en outre, de 5 à 13 % d'AIF₃, et fonctionnant aux environs de 955 à 970 °C, soit avec un électrolyte très acide, pouvant contenir de 13 à 20 % d'AIF₃ et fonctionnant aux environs de 930 à 955 °C, et pouvant également contenir du Lithium, sous forme de LiF, et fonctionnant à des températures pouvant descendre jusqu'à 910 °C.
La figure 1 représente la variation de la pseudo-résistance interne d'une cuve d'électrolyse en fonction de sa teneur en alumine, avec, en paramètre, la distance anode-cathode « DAM •.
La figure 2 représente la variation de la pseudo-résistance interne d'une cuve d'électrolyse en fonction du temps et de la cadence d'introduction d'alumine selon l'invention.
La figure 3 représente la variation de la pseudo-résistance interne d'une cuve d'électrolyse en fonction du temps et de la cadence d'introduction de l'alumine selon une variante de mise en oeuvre de l'invention.
La figure 4 représente l'ensemble d'un doseur, de sa trémie d'alimentation et d'un dispositif destiné à maintenir ouvert, en permanence, l'orifice d'introduction de l'alumine.
La figure 5 représente le doseur permettant de délivrer des doses d'alumine successives de poids sensiblement constant.
La figure 1 montre que la pseudo-résistance interne d'une cuve passe par un minimum quelque peu flou aux environs de 3,5-4 % et augmente rapidement du côté des faibles teneurs en alumine et beaucoup plus lentement du côté des teneurs élevées. Pour avoir une bonne sensibilité, il y a donc intérêt à se placer du côté des faibles teneurs en alumine, sans toutefois descendre en dessous de 1 %, valeur autour de laquelle la pseudo-résistance interne augmente très rapidement quand la teneur en alumine diminue, ce qui correspond à l'effet d'anode ou « emballage _{"}. Dans la suite, nous parlerons, pour simplifier, de résistance interne désignée par Ri pour désigner la pseudo-résistance interne.

L'invention est basée sur l'utilisation de la partie de la courbe Ri = f [A1₂0_{3]} comprise entre des teneurs en alumine de 1 à 3,5 % environ, et sur la possibilité d'évaluer, à tout moment - et de corriger - la teneur en alumine du bain de cryolithe et de la maintenir entre des limites très étroites. Il en résulte, outre une très grande régularité de marche, la possibilité d'utiliser des bains d'électrolyse ayant une plus faible capacité d'absorption de l'alumine mais en contre-partie, conduisant à une température de fonctionnement sensiblement abaissée et à un rendement de courant dit rendement Faraday sensiblement augmenté.

Le procédé, objet de l'invention, qui consiste à moduler la cadence d'alimentation en fonction des variations de la résistance interne, comporte les stades successifs suivants (les stades identiques, dans les différentes variantes, seront désignées par les mêmes lettres).

A. On fixe une valeur de consigne Ro pour la résistance interne Ri qui est, par exemple, de 13,9 µΩ pour une cuve moderne de 175 000 ampères à anodes précuites, et deux valeurs limites hautes et basses entre lesquelles la résistance interne sera autorisée à varier, Ro + r et Ro - r, par exemple 13,9 ± 0,1 µΩ.

B. On commence un cycle de régulation au moment où Ri est comprise entre 13,8 et 14,0 µΩ.

C. On alimente la cuve à une cadence dite lente (qui sera notée CL) inférieure de 15 à 50 % à la consommation normale correspondant au processus d'électrolyse, qui sera noté CN (sur une longue période de temps, CN est environ de l'ordre de 100 kg/h pour une cuve de 175 000 ampères). CL est déduit de CN par l'équation CL = α · CN où a est un paramètre ajustable. La cuve va donc progressivement s'appauvrir en alumine, le point figuratif va remonter dans le sens de la flèche CL, figure 1, et Ri va croître (figure 2).

D. On mesure les valeurs successives que prend la résistance interne à des intervalles de temps égaux t₁, t₂, t₃, etc... par exemple toutes les 3 à 6 minutes. En pratique, on effectue un grand nombre de mesures dont on prend la moyenne de façon à écarter le risque de valeurs aberrantes.

E. On détermine la pente p₁ de la courbe - en pratique assimilable à une droite - de variation de résistance interne en fonction du temps au cours du stade D. Si la pente p₁ est inférieure à une valeur de consigne p₁, on donne un ordre de « serrage », c'est-à-dire de diminution de la distance anode-cathode ou, plus exactement, de la distance anodes-métal (DAM) par descente du système anodique d'une valeur prédéterminée. Lorsque la résistance interne dépasse la valeur limite haute Ro + r (à t₈ par exemple), on donne l'ordre au dispositif d'alimentation de passer en cadence rapide (CR), supérieure de 20 à 100 % à la consommation normale CN, pendant un temps T prédéterminé et qui peut être de l'ordre de 1/2 heure à 1 heure. CR est déduit de CN par l'équation CR = β· CN, où β est un paramètre ajustable.

F. Du fait de l'alimentation à cadence rapide, la teneur en alumine de la cuve va augmenter progressivement puisqu'on lui en fournit plus que l'électrolyse n'en consomme, le point figuratif va redescendre dans le sens de la flèche CR, figure 1 et Ri va décroître. On mesure les valeurs successives que prend la résistance interne, à des intervalles de temps égaux, tg et t₁₆, par exemple, toutes les trois à six minutes.

G. A la fin du temps T, on arrête l'alimentation en cadence rapide. Puis, on calcule la pente _{P2} de la variation de résistance interne en fonction du temps pendant le stade F et on effectue les opérations suivantes :
a) on compare p₁ et p₂. Ils doivent être dans le rapport

Si ce n'est pas le cas, on en déduit que CN est mal centrée et on recalcule une nouvelle valeur CN₁ selon l'équation : (p est en µΩ/mn et CL, par exemple en kg/mn)

Ce calcul est normalement assuré par l'automate qui pilote la cuve et le recalage de CN est automatique, ces opérations étant effectuées par des appareillages connus de l'homme de l'art et qui ne font pas partie de l'invention ;
b) si Ri est devenue inférieure à Ro - r ou si _{P2} est supérieure à une valeur de consigne p₂⁰, on donne un ordre de desserrage, c'est-à-dire d'augmentation de la distance anode-cathode, d'une valeur prédéterminée ;
c) on passe l'alimentation en cadence lente, éventuellement modifiée en fonction de la nouvelle valeur de CN₁ de la cadence normale, et on reprend ainsi un nouveau cycle, au stade C.

Dans le procédé, le temps T (d'alimentation en cadence rapide) et la cadence rapide CR sont ajustés de façon que la concentration de l'électrolyte en alumine augmente de 0,5 à 1 % (en valeur absolue) et, de préférence, de 0,5 à 0,6 %. On s'est donc déplacé sur une portion réduite de la courbe Ri = f [Al₂O₃] que l'on peut, de ce fait, et sans erreur appréciable, considérer comme linéaire dans l'intervalle.

Ce procédé assure donc une très grande précision de la teneur en alumine et, par conséquent, une très grande régularité de marche de la cuve.

Il peut être appliqué sous deux variantes, d'une mise en oeuvre plus simple ; première variante : on effectue les stades de A à D, puis :
E₁ lorsque la résistance interne Ri a franchi la valeur limite haute Ro + r, on donne à la cuve un ordre de « serrage d'une valeur prédéterminée et on passe en cadence d'alimentation rapide CR pour un temps prédéterminé T.

F du fait de l'alimentation à cadence rapide, la teneur en alumine de la cuve va augmenter progressivement, puisqu'on lui en fournit plus que l'électrolyse n'en consomme, le point figuratif va redescendre dans le sens de la flèche CR, figure 1 et Ri va décroître.

On mesure les valeurs successives que prend la résistance interne, à des intervalles de temps égaux, t₉ à tₗ₆, par exemple toutes les trois à six minutes.

G₁ lorsque le temps T est écoulé, on repasse en cadence lente. Si à la fin du temps T, on a Ri < Ro - r, on donne un ordre de desserrage proportionnel à la différence (Ro - r) - Ri, de façon à recaler le départ du cycle avec Ri sensiblement égal à Ro - r.

Dans cette variante, on ne calcule plus les pentes _{P1} et p₂, et on ne dispose plus, de ce fait, de l'information « cadence normale corrigée CN₁ •.

Une deuxième variante consiste à effectuer les stades A et E tels qu'on vient de les décrire, et à continuer de la façon suivante :
E₂ lorsque la résistance interne Ri a franchi la valeur limite haute Ro + r, on donne à la cuve un ordre de « serrage d'une valeur prédéterminée. Si ce serrage amène la valeur suivante de Ri en dessous de Ro + r, on continue à alimenter en cadence lente jusqu'à ce que Ri repasse au-dessus de Ro + r. On donne alors un nouvel ordre de « serrage •. Si le premier ordre de serrage n'a pas permis à la valeur suivante Ri de repasser en dessous de Ro + r, on donne un deuxième, et éventuellement, d'autres ordres de serrage, mais on a fixé, à priori, et introduit dans l'automatisme, le nombre maximal N d'ordres successifs au-delà duquel on repasse en cadence d'alimentation rapide. Ce nombre N peut être 1, 2, 3, 4 ou 5. (Si N est égal à 0, on est ramené au cas précédent, stade Eᵢ.) On passe alors en cadence rapide CR pendant un temps T prédéterminé.

F du fait de l'alimentation en cadence rapide, la teneur en alumine de la cuve va augmenter progressivement, puisqu'on lui en fournit plus que l'électrolyse n'en consomme, le point figuratif va redescendre dans le sens de la flèche CR, figure 1, et Ri va décroître.

G₁ lorsque le temps T est écoulé, on repasse en cadence lente CL. Si à la fin du temps T, on a Ri < Ro - r, on donne un ordre de desserrage proportionnel à la différence (Ro - r) - Ri, de façon à recaler le départ du cycle avec Ri sensiblement égale à Ro - r.

L'appareillage pour la mise en oeuvre de l'invention comporte, tout d'abord, un moyen pour délivrer, à chaque orifice d'introduction ménagé dans la croûte d'électrolyte figé, des doses successives d'alumine de poids sensiblement constant, combiné à un moyen de stockage de l'alumine situé, de préférence, à proximité de la cuve, et que l'on peut réalimenter périodiquement à partir d'un stockage central.

Les figures 4 et 5 représentent un dispositif d'alimentation en alumine selon l'invention.

L'alumine est stockée dans la trémie (1) placée dans la superstructure de la cuve. Sa capacité peut correspondre, par exemple, à un ou plusieurs jours de marche, et elle est réalimentée elle-même à partir d'un stockage centralisé, par tous moyens connus (transports pneumatiques, fluidisés, etc...).

Le distributeur (2) et l'outil de perçage (3) sont placés à l'intérieur même de la trémie et fixés sur une plaque (4) qui en constitue le fond. Le distributeur comporte essentiellement un doseur (5) et un distributeur (6) qui introduit l'alumine dans l'orifice (7) pratiqué et entretenu dans la croûte figée (8) à la surface de l'électrolyte (9).

Le doseur comporte un corps tubulaire (10) dans lequel coulisse une tige (11) actionnée par le vérin (12). Cette tige est munie de deux obturateurs coniques (13) (13') qui coopèrent avec deux portées coniques (14) (14') sur lesquelles ils peuvent alternativement venir en appui de façon sensiblement étanche.

Le corps tubulaire (10) et le corps supérieur (15) sont réunis coaxialement par une pluralité de nervures (16), laissant entre elles de larges espaces entre lesquels l'alumine s'écoule spontanément par gravité lorsque l'obturateur (13) est en position haute, de façon à remplir le corps tubulaire dont la capacité correspond à une dose unitaire d'alumine.

Sous l'action du vérin, la tige centrale (11) amène l'obturateur (13) en position basse, sur la portée (14) tandis que l'obturateur (13') quitte sa portée (14') et permet ainsi à la dose d'alumine de s'écouler par l'intermédiaire de la goulotte de distribution (6) directement dans l'orifice (7).

L'outil de perçage (3) est également disposé dans un corps tubulaire (17) placé à l'intérieur de la trémie. Il comporte un vérin (18) dont la tige (19) est munie, à son extrémité, d'une pointerolle (20) facilement interchangeable, d'un moyen de raclage (21) qui permet d'éliminer, lors de la remontée de la pointerolle, les croûtes d'électrolyte qui auraient pu y adhérer.

Les commandes des vérins (12) et (18), non représentées, sont reportées à l'extérieur de la trémie de façon connue.

Pour éviter que la pointerolle (20) ne plonge inutilement dans le bain, on peut la munir d'un moyen de détection du niveau de l'électrolyte, tel qu'un contact électrique, qui donne au vérin (18) l'ordre de remonter dès que la croûte a été brisée et que l'extrémité de la pointerolle est venue au contact de l'électrolyte fondu.

La capacité du doseur est fixée en fonction de la puissance de la cuve et du nombre de points d'alimentation. Une cuve donnée peut comporter un ou plusieurs ensembles doseurs-distributeurs- piqueurs, répartis par exemple entre les deux lignes d'anodes.

Bien entendu, ce type de doseur n'est donné qu'à titre d'exemple, et tout autre moyen équivalent pour introduire l'alumine directement dans l'électrolyte liquide, par un orifice ouvert, entre dans le champ de l'invention.

On peut également prévoir, à proximité immédiate de l'orifice pratiqué et entretenu dans la croûte, un moyen de captage des effluents gazeux qui s'en dégagent.

La mesure de la pseudo-résistance interne peut s'effectuer par différents moyens connus de l'homme de l'art. La plus simple consiste à mesurer l'intensité I, la tension U aux bornes de la cuve et à effectuer l'opération :

Les informations recueillies et traitées sont finalement utilisées pour assurer le cadencement des doses successives d'alumine.

Si, par exemple, la cadence normale CN est de 100 kg à l'heure, répartis entre quatre orifices d'introduction et que chaque dose d'alumine soit de 1 kg, CN correspond à une dose toutes les 110 secondes et CL = CN - 30 % à une dose toutes les 205 secondes.

Ces calculs et les déclenchements d'ordres au distributeur-doseur sont assurés, de façon connue, par des automates programmables, équipés de micro-processeurs.

Il est particulièrement avantageux de munir le dispositif destiné à maintenir ouvert l'orifice d'introduction d'un détecteur de bouchage dudit orifice, de telle sorte que, dans l'attente d'un débouchage manuel ou automatique, les distributeurs-doseurs alimentant les autres orifices restés ouverts reçoivent des ordres d'augmentation de cadence pour que la quantité totale d'alumine introduite dans la cuve reste constante.

Le procédé et l'appareillage qui viennent d'être décrits s'appliquent aux séries de cuves destinées à la production d'aluminium par électrolyse d'alumine dissoute dans des bains à base de cryolithe fondue et, tout particulièrement, au cas où le bain comporte :
- soit de 5 à 13 % d'AIF₃, avec une température de fonctionnement comprise entre 955 et 970 °C ;
- soit de 13 à 20 % d'AIF₃ (bains dits « très acides ») avec une température de fonctionnement de l'ordre de 930 à 955 °C, ces bains pouvant contenir, en outre, jusqu'à 1 % de lithium sous forme de fluorure de lithium avec, dans ce dernier cas, une température de fonctionnement pouvant descendre jusqu'à 910 °C.

On peut également envisager d'autres additifs tels que halogénures de magnésium à une concentration pouvant aller jusqu'à 2 % de magnésium ou des chlorures alcalins ou alcalino-terreux à une concentration pouvant aller jusqu'à l'équivalent de 3 % de CI.

Ces bains ont une capacité d'absorption et de dissolution d'alumine relativement faible et ils sont, de ce fait, bien adaptés à la mise en oeuvre du procédé, objet de l'invention, qui assure un apport régulier d'alumine. Ils sont l'avantage d'assurer un rendement Faraday nettement supérieur aux bains classiques fonctionnant à 960-970 °C.

Exemple d'application :
On a fait fonctionner pendant plusieurs mois une série de cuves à anodes précuites, alimentées sous 180 000 ampères, en assurant la régulation de la teneur en alumine, selon l'invention, autour d'une valeur centrale de 2,9 % et des variantes extrêmes de 3,5 à 2,1 %. Le bain contenait 13 % d'AIF₃ et la température était voisine de 950 °C. On a obtenu un rendement Faraday moyen de 93,5 % (au lieu de 92 % moyens avec un bain à 8 % d'AIF₃ et 6 à 9 % AI_{z}0₃, à 960 °C).

Puis, on a abaissé la teneur en alumine à une valeur centrale de 2,3 % avec des variations extrêmes de 1,6 et 2,9 %. Le bain contenait 14 % d'AIF₃ et 2 % de LiF, et la température était voisine de 935 °C. On a obtenu un rendement Faraday moyen de 95 %.

On peut, en outre, tenir pour certain que l'abaissement de la température, permis pour la mise en oeuvre de l'invention, augmentera de façon sensible la durée de vie des cuves d'électrolyse.

Parmi les autres avantages que procure la mise en oeuvre de l'invention, on peut indiquer la suppression des accumulations de boues sur le fond des cuves, et la réduction du nombre moyen d'emballage, sur chaque cuve, à moins de un par vingt-quatre heures.

## Revendications

1. Procédé de régulation précise de la cadence d'introduction et de la teneur en alumine d'une cuve destinée à la production d'aluminium par électrolyse d'alumine dissoute dans un bain à base de cryolithe, dont la partie supérieure forme une croûte figée, et dont la teneur en alumine doit être maintenue dans un intervalle étroit, entre 1 % et 3,5 %, procédé selon lequel on introduit l'alumine directement dans le bain de cryolithe fondue par au moins un orifice maintenu ouvert dans la croûte figée, et on module la cadence d'introduction de l'alumine en fonction des variations de la résistance interne de la cuve pendant des intervalles de temps prédéterminés soit en alternant des cycles de durée égale d'introduction d'alumine à cadence plus lente et à cadence plus rapide que la cadence correspondant à la consommation de la cuve, soit en l'introduisant en doses successives, de poids sensiblement constant à des intervalles de temps variables, caractérisé en ce que la cadence d'introduction de l'alumine en fonction des variations de la résistance interne est déterminée par la succession des opérations suivantes, effectuées selon un cycle répétitif :
A. On fixe une valeur de consigne Ro pour la résistance Ri et deux valeurs limites haute : Ro + r et basse Ro - r entre lesquelles la résistance interne pourra varier ;
B. On commence un cycle de régulation au moment où Ri est comprise Ro - r et Ro + r ;
C. On alimente la cuve à une cadence lente CL inférieure de 15 à 50 % à sa consommation normale CN en alumine ;
D. On mesure les valeurs successives que prend la résistance interne, qui augmente, à des intervalles de temps égaux ;
E. On détermine la pente p₁ de variation de Ri au cours du stade D ; on compare p₁ à une valeur de consigne p₁⁰ et, si on trouve p₁ < p₁⁰, on donne un ordre de serrage d'une valeur prédéterminée. Dès que la résistance interne Ri dépasse Ro + r, on alimente la cuve à une cadence rapide CR supérieure de 20 à 100 % à sa consommation normale CN, pendant un temps T prédéterminé ;
F. On mesure les valeurs successives que prend la résistance interne, qui diminue, à des intervalles de temps égaux ;
G. A la fin du temps T, on arrête l'alimentation à cadence rapide CR, on calcule la pente _{P2} de variation de la résistance interne pendant le stade F et on compare p₁ et p₂. Si on ne modifie pas les cadences CL et CR.
Si on recalcule une nouvelle cadence normale CN₁ selon la formule : et on prend la nouvelle valeur CN₁ comme base de calcul pour les cadences lente et rapide des cycles suivants, puis on compare Ri et Ro - r et p₂ et p₁. Si l'on a Ri < Ro - r ou _{P2} > p₂⁰, valeur de consigne prédéterminée, on donne un ordre de desserrage d'une valeur prédéterminée ; et, finalement, on passe l'alimentation : à cadence lente CL, éventuellement modifiée en fonction de la nouvelle valeur CN₁ de la cadence normale et on commence un nouveau cycle au stade C.

2. Procédé de régulation selon la revendication 1, caractérisé en ce que au stade E, lorsque la résistance interne Ri de la cuve a dépassé la valeur limite haute Ro + r, on effectue les opérations suivantes :
E₁ lorsque la résistance Ri a franchi la valeur limite haute Ro + r on donne à la cuve un ordre de serrage d'une valeur prédéterminée et on passe en cadence d'alimentation rapide CR pour un temps prédéterminé, To ;
F on mesure les valeurs successives que prend la résistance interne qui diminue, à des intervalles de temps égaux ;
G₁ lorsque le temps T s'est écoulé, on repasse en cadence lente. Si, à la fin du temps T on a Ri < Ro - r, on donne un ordre de desserrage proportionnel à (Ro - r) - Ri.

3. Procédé de régulation selon la revendication 1, caractérisé en ce que, au stade E, lorsque la résistance interne de la cuve a dépassé la valeur limite haute Ro + r, on effectue les opérations suivantes :
E₂ on donne un premier ordre de serrage d'une valeur prédéterminée et on mesure à nouveau la résistance interne Ri. Si elle est toujours supérieure à Ro + r, on donne un deuxième ordre de serrage et ainsi de suite jusqu'à ce que la résistance interne soit redescendue en dessous de Ro + r ;
quand le nombre d'ordres de serrage successifs a dépassé une valeur N prédéterminée, généralement comprise entre 1 et 5, sans que la résistance interne soit descendue en dessous de Ro + r, on passe en cadence rapide CR pendant un temps T prédéterminé ;
F on mesure les valeurs successives que prend la résistance interne, qui diminue, à des intervalles de temps égaux ;
G₁ lorsque le temps T est écoulé, on repasse en cadence lente CL. Si, à la fin du temps T, on a Ri < Ro, on donne un ordre de desserrage proportionnel à la différence (Ro - r) - Ri et on commence un nouveau cycle au stade C.

4. Procédé de régulation selon l'une quelconque des revendications 1 à 3, selon lequel on maintient ouvert chaque orifice d'introduction d'alumine au moyen d'un plongeur animé d'un mouvement alternatif, sensiblement vertical, qui est actionné dans l'intervalle de temps séparant les introductions de doses d'alumine, caractérisé en ce que l'on détecte l'obturation éventuelle de l'un des orifices d'introduction et que l'on cesse tout apport d'alumine à ce point et que l'on augmente proportionnellement l'apport d'alumine aux autres orifices jusqu'au débouchage de l'orifice obturé.

5. Procédé de régulation selon l'une quelconque des revendications 1 à 4, caractérisé en ce que l'on ajoute au bain de cryolithe fondue au moins l'un des additifs suivants :
- fluorure d'aluminium de 5 à 20 %,
- sels de lithium en concentration inférieure ou égale à 1 % exprimée en Li,
- sels de magnésium en concentration inférieure ou égale à 2 % exprimée en Mg,
- chlorure alcalin ou alcalino-terreux en concentration inférieure ou égale à 3 % exprimée en CI.

6. Procédé de régulation selon l'une quelconque des revendications 1 à 5, caractérisé en ce que la température de l'électrolyte est réglé entre 910 et 955 °C.

7. Appareillage pour la mise en oeuvre du procédé selon l'une quelconque des revendications 1 à 6, comportant un moyen pour maintenir ouvert chaque orifice de chargement, un moyen pour délivrer à chaque orifice des doses successives d'alumine de poids sensiblement constant, un moyen de mesure de la pseudo-résistance interne, un moyen de calcul de la vitesse de variation de la résistance interne, des moyens pour faire varier la cadence d'introduction des doses d'alumine en fonction des variations de la résistance interne et des moyens pour faire varier la distance anode-cathode de la cuve, caractérisé en ce qu'il comporte, en outre, un moyen pour détecter l'obturation éventuelle d'un orifice d'introduction, un moyen pour interrompre l'alimentation à l'orifice obturé et un moyen pour accélérer proportionnellement la cadence d'alimentation aux autres orifices jusqu'au débouchage de l'orifice obturé.

8. Application du procédé et de l'appareillage selon l'une quelconque des revendications 1 à 7 à la production d'aluminium par électrolyse d'alumine dissoute dans un bain à base de cryolithe fondue, dans lequel la teneur en alumine doit être maintenue dans un intervalle étroit choisi entre 1 et 3,5 % avec des variations n'excédant pas ± 0,5 % par rapport à la valeur centrale, le bain de cryolithe étant additionné de 5 à 20 % d'AIF₃ et, éventuellement, jusqu'à 1 % de lithium sous forme de LiF, des halogénures de magnésium à une concentration pouvant aller jusqu'à 2 % de magnésium ou des chlorures alcalins ou alcalino-terreux à une concentration pouvant aller jusqu'à l'équivalent de 3 % de CI.

## Claims

1. A process for accurately controlling the rate of introduction and the content of alumina in a tank for the production of aluminium by the electrolysis of dissolved alumina in a cryolithe-base bath, the upper part of which forms a solidified crust, and wherein the alumina content is to be maintained in a narrow range of between 1 % and 3.5 %, wherein the alumina is introduced directly into the molten cryolithe bath by way of at least one opening which is kept open in the solidified crust, and the rate of introduction of the alumina is modulated in dependence on the variations in the internal resistance of the tank during predetermined periods of time, either by alternating cycles of equal duration of introducing alumina at a slower rate and at a faster rate than the rate corresponding to the consumption of the tank, or by introducing the alumina in successive amounts, of substantially constant weight, at variable periods of time, characterised in that the rate of introduction of the alumina in dependence on the variations in internal resistance is determined by the succession of the following operations which are performed on a repetitive cycle ;
A. a reference value Ro is fixed in respect of the resistance Ri and two upper and lower limit values Ro + r and Ro - r respectively, between which the internal resistance may vary, are fixed ;
B. a control cycle is begun at the moment at which Ri is between Ro - r and Ro + r;
C. the tank is fed at a slow rate CL which is from 15 to 50 % below its normal alumina consumption CN;
D. measurements are taken in respect of the successive values assumed by the internal resistance, which increases, at equal periods of time ;
E. the slope _{P1} in respect of the variation in Ri in the course of stage D is determined ; p₁ is compared to a reference value _{P1}⁰ and, if pᵢ < _{P1}⁰ is found, an order to close up by a predetermined amount is given ; as soon as the internal resistance Ri exceeds Ro + r, the tank is fed at a rapid rate CR which is from 20 to 100 % higher than its normal consumption CN for a predetermined time T ;
F. measurements are taken in respect of the successive values assumed by the internal resistance, which decreases, at equal periods of time ;
G. at the end of the time T, the feed at the rapid rate CR is stopped, the slope _{P2} in respect of the variation in internal resistance during stage F is calculated, and p₁ and _{P2} are compared ; if the rates CL and CR are not modified ; if a fresh normal rate CN₁ is re-calculated in accordance with the formula and the fresh value CN₁ is taken as a basis for calculation for the slow and fast rates of the following cycles, then Ri and Ro - r and _{P2} and _{P1} are compared ; if Ri < Ro - r or _{P2} > p20, a predetermined reference value, an order for moving apart by a given distance is given ; and finally, the feed to a slow rate CL, which is possibly modified in dependence on the fresh value CN₁ of the normal rate, and a new cycle is begun at stage C.

2. A control process according to claim 1 characterised in that, at stage E, when the internal resistance Ri of the tank has exceeded the upper limit value Ro + r, the following operations are performed ;
E₁ when the internal resistance Ri has exceeded the upper limit value Ro + r, the tank is given an order to close up by a predetermined amount and the feed rate is changed to the rapid rate CR for a predetermined time, To ;
F measurements are taken in respect of the successive values assumed by the internal resistance, which falls, at equal periods of time ;
G₁ when the period of time T has elapsed, the feed is switched back to the slow rate ; if, at the end of the period of time T, Ri < Ro - r, an order to move apart in proportion to (Ro - r) - Ri is given.

3. A control process according to claim 1, characterised in that, at stage E, when the internal resistance of the tank has exceeded the upper limit value Ro + r, the following operations are performed :
E₂ a first order to close up by a predetermined amount is given and the internal resistance Ri is again measured ; if it is still higher than Ro + r, a second close-up order is given and so on until the internal resistance has again fallen below Ro + r ; when the number of successive close-up orders has exceeded a predetermined value N which is generally between 1 and 5, without the internal resistance having fallen to below Ro + r, the feed is switched to the rapid rate CR for a predetermined period of time T ;
F measurements are taken in respect of the successive values assumed by the internal resistance, which is falling, at equal periods of time ;
G₁ when the period of time T has elapsed, the feed is switched over again to the slow rate CL ; if, at the end of the period of time T, Ri < Ro - r, an order to move apart in proportion to the difference (Ro - r) - Ri is given and a fresh cycle is begun at stage C.

4. A control process according to any one of claims 1 to 3 wherein each opening for introducing alumina is kept open by means of a plunger which is displaced with a substantially vertical alternating movement and which is actuated in the period of time between the operations of introducing amounts of alumina, characterised in that the possible blockage of one of the introduction openings is detected and that any introduction of alumina at that point is stopped, and that the introduction of alumina at the other openings is proportionally increased until the blocked opening is unblocked.

5. A control process according to any one of claims 1 to 4 characterised in that at least one of the following additives is added to the bath of molten cryolite :
- 5 to 20 % aluminium fluoride,
- lithium salts in a concentration equal to or less than 1 % expressed in the form of Li,
- magnesium salts in a concentration equal to or less than 2 % expressed in the form of Mg, and
- alkali metal or alkaline-earth chloride in a concentration equal to or less than 3 % expressed in the form of Cl.

6. A control process according to any one of claims 1 to 5, characterised in that the temperature of the electrolyte is controlled to between 910 and 955 °C.

7. Apparatus for carrying out the process according to any one of claims 1 to 6 comprising a means for keeping each loading opening open, a means for supplying to each opening successive amounts of alumina, of substantially constant weight, a means for measuring the internal pseudo-resistance, a means for calculating the speed of the variation in internal resistance, means for varying the rate of introduction of the amounts of alumina in dependence on the variations in internal resistance, and means for varying the anode-cathode spacing of the tank, characterised in that it further comprises a means for detecting possible blockage of an introduction opening, a means for interrupting the feed at the blocked opening and a means for proportionally accelerating the feed rate at the other openings until the blocked opening is unblocked.

8. Use of the process and apparatus according to any one of claims 1 to 7 for the production of aluminium by electrolysis of dissolved alumina in a molten cryolite-based bath, wherein the alumina content is to be maintained in a narrow range of between 1 and 3.5 % with variations not exceeding ± 0.5 % with respect to the central value, the cryolite bath having added thereto from 5 to 20 % of AIF₃ and possibly up to 1 % of lithium in the form of LiF, magnesium halides in a concentration which may be up to 2 % of magnesium or alkali metal or alkaline-earth chlorides in a concentration which may be up to the equivalent of 3 % of Cl.

## Patentansprüche

1. Verfahren zur genauen Regulierung der Einführgeschwingkeit und des Gehalts an Aluminiumoxid in einer zur Erzeugung von Aluminium durch Elektrolyse von in einem Bad auf Kryolithbasis, dessen oberer Teil eine erstarrte Kruste bildet und dessen Aluminiumoxidgehalt in einem engen Bereich zwischen 1 % und 3,5 % gehalten werden muß, bestimmten Zelle, gemäß welchem Verfahren man das Aluminiumoxid direkt in das Bad geschmolzenen Kryoliths durch wenigstens eine in der erstarrten Kruste offengehaltene Öffnung einführt und die Einführgeschwindigkeit des Aluminiumoxids als Funktion der Änderungen des Innenwiderstandes der Zelle während vorbestimmter Zeitintervalle variiert, indem man entweder Zyklen gleicher Dauer der Aluminiumoxideführung langsamerer oder schnellerer Folge als der dem Verbrauch der Zelle entsprechenden Folge abwechselt oder es in aufeinanderfolgenden Mengen im wesentlichen konstanten Gewichts in variablen Zeitintervallen einführt, dadurch gekennzeichnet, daß die Einführungsgeschwindigkeit des Aluminiumoxids als Funktion der Änderungen des Innenwiderstandes durch die Folge der folgenden Vorgänge, die nach einem Wiederholungszyklus ablaufen, bestimmt wird :
A. man bestimmt einen Einstellwert Ro für den Widerstand Ri und zwei Grenzwerte, nämlich einen oberen : Ro + r und einen unteren : Ro - r, zwischen denen der Innenwiderstand variieren kann ;
B. man beginnt einen Regulierungszyklus im Augenblick, wo Ri zwischen Ro - r und Ro + r liegt ;
C. man speist die Zelle mit einer langsamen Folge CL von 15 bis 50 % unter ihrem normalen Verbrauch CN an Aluminiumoxid ;
D. man mißt die aufeinanderfolgenden Werte, die der Innenwiderstand annimmt, der wächst, in gleichen Zeitabständen ;
E. man bestimmt die Neigung p₁ der Änderung von Ri im Lauf der Stufe D ; man vergleicht p₁ mit einem Einstellwert p₁⁰ und gibt, wenn man p₁ < p₁⁰ findet, einen Schließbefehl eines vorbestimmten Wertes. Sobald der Innenwiderstand Ri Ro + r überschreitet, speist man die Zelle mit einer raschen Folge CR von 20 bis 100 % über ihrem normalen Verbrauch CN während einer vorbestimmten Zeit T;
F. man mißt die aufeinanderfolgenden Werte, die der Innenwiderstand annimmt, der sich verringert, in gleichen Zeitabständen ;
G. am Ende der Zeit T bricht man die Speisung mit rascher Folge CR ab, man rechnet die Neigung _{P2} der Änderung des Innenwiderstandes während der Stufe F und man vergleicht p₁ und p₂. Wenn ändert man die Folgen CI und CR nicht. Wenn berechnet man wieder eine neue normale Folge
CN₁ nach der Formel : und man nimmt den neuen Wert CN₁ als Rechenbasis für die langsame und die schnelle Folge der folgenden Zyklen, dann vergleicht man Ri und Ro - r und p₂ und pₗ. Wenn man Ri < Ro - r oder p₂ > p₂⁰ , vorbestimmten Einstellwert, hat, gibt man einen Lösungsbefehl eines vorbestimmten Werts ; und schließlich führt man die Speisung bei langsamer Folge CL, ggf. als Funktion des neuen Wertes CN₁ der normalen Folge modifiziert, durch und beginnt einen neuen Zyklus in der Stufe C.

2. Regulierungsverfahren nach Anspruch 1, dadurch gekennzeichnet, daß in der Stufe E, wenn der Innenwiderstand Ri der Zelle den oberen Grenzwert Ro + r überschritten hat-, man die folgenden Schritte durchführt :
Eᵢ Wenn der Widerstand Ri den oberen Grenzwert Ro + r überschritten hat, gibt man der Zelle einen Schließbefehl eines vorbestimmten Wertes und geht zur raschen Einspeisungsfolge CR für eine vorbestimmte Zeit To über ;
F man mißt die aufeinanderfolgenden Werte, die der Innenwiderstand annimmt, der sich verringert, in gleichen Zeitabständen ;
G₁ wenn die Zeit T verstrichen ist, geht man wieder zur langsamen Folge über. Wenn man am Ende der Zeit T Ri < Ro - r hat, gibt man einen (Ro - r) - Ri proportionalen Lösungsbefehl.

3. Regulierungsverfahren nach Anspruch 1, dadurch gekennzeichnet, daß man in der Stufe E, wenn der Innenwiderstand der Zelle den oberen Grenzwert Ro + r überschritten hat, die folgenden Schritte vornimmt :
E2 Man gibt einen ersten Schließbefehl eines vorbestimmten Wertes und man mißt erneut den Innenwiderstand Ri.
Wenn er noch immer über Ro + r ist, gibt man einen zweiten Schließbefehl und so in Folge, bis der Innenwiderstand unterhalb Ro + r abgefallen ist ;
wenn die Zahl der aufeinanderfolgenden Schließbefehle einen vorbestimmten Wert N überschritten hat, der allgemein zwischen 1 und 5 liegt, ohne daß der Innenwiderstand unter Ro + r abgesunken ist, geht man zur raschen Folge CR während einer vorbestimmten Zeit T über ;
F man mißt die aufeinanderfolgenden Werte, die der Innenwiderstand annimmt, der absinkt, in gleichen Zeitabständen ;
G₁ wenn die Zeit T verstrichen ist, geht man wieder zur langsamen Folge CL über. Wenn man am Ende der Zeit T Ri < Ro hat, gibt man einen der Differenz (Ro - r) - Ri proportionalen Lösungsbefehl und beginnt einen neuen Zyklus in der Stufe C.

4. Regulierungsverfahren nach einem der Ansprüche 1 bis 3, gemäß dem man jede Aluminiumoxid-Einführungsöffnung mittels eines zur Hin- und Herbewegung angetriebenen, im wesentlichen vertikalen Tauchkolbens offenhält, der im Zeitintervall betätigt wird, das die Einführungsvorgänge von Aluminiumoxidmengen trennt, dadurch gekennzeichnet, daß man den evtl. Verschluß einer der Einführungsöffnungen erfaßt und daß man an diesem Punkt jede Aluminiumoxidzufuhr unterbricht und daß man proportional die Aluminiumoxidzufuhr zu den anderen Öffnungen bis zur Freilegung der verschlossenen Öffnung steigert.

5. Regulierungsverfahren nach einem der Ansprüche 1 bis 4, dadurch gekennzeichnet, daß man dem Bad geschmolzenen Kryoliths wenigstens einen der folgenden Zusätze zusetzt :
- 5 bis 20 % Aluminiumfluorid,
- Lithiumsalze mit einer Konzentration unter oder gleich 1 %, als Li ausgedrückt,
- Magnesiumsalze mit einer Konzentration unter oder gleich 2 %, als Mg ausgedrückt,
- Alkali- oder Erdalkalichlorid mit einer Konzentration unter oder gleich 3 %, als CI ausgedrückt.

6. Regulierungsverfahren nach einem der Ansprüche 1 bis 5, dadurch gekennzeichnet, daß die Temperatur des Elektrolyten zwischen 910 und 955 °C einreguliert wird.

7. Vorrichtung zur Durchführung des Verfahrens nach einem der Ansprüche 1 bis 6, mit einem Mittel zum Offenhalten jeder Chargieröffnung, einem Mittel zum Einführen aufeinanderfolgender Aluminiumoxidmengen im wesentlichen konstanten Gewichts in jede Öffnung, einem Mittel zum Messen des Pseudo-Innenwiderstandes, einem Mittel zum Berechnen der Änderungsgeschwindigkeit des Innenwiderstandes, Mitteln zum Variieren lassen der Folge der Einführung der Aluminiumoxidmengen als Funktion der Änderungen des Innenwiderstandes und Mitteln zum Variierenlassen des Anoden-Kathoden-Abstandes der Zelle, dadurch gekennzeichnet, daß sie außerdem ein Mittel zum Erfassen eines evtl. Verschlusses einer Einführungsöffnung, ein Mittel zum Unterbrechen der Zufuhr zur verschlossenen Öffnung und ein Mittel zur proportionalen Beschleunigung der Einspeisungsfolge zu den anderen Öffnungen bis zur Freilegung der verschlossenen Öffnung aufweist.

8. Anwendung des Verfahrens und der Vorrichtung nach einem der Ansprüche 1 bis 7 zur Herstellung von Aluminium durch Elektrolyse von in einem Bad auf Basis geschmolzenen Kryoliths aufgelöstem Aluminiumoxid, in dem der Aluminiumoxidgehalt in einem engen Bereich gehalten werden muß, der zwischen 1 und 3,5 % gewählt ist, wobei Änderungen -t 0,5 % gegenüber dem Mittelwert nicht übersteigen, wobei dem Kryolithbad 5 bis 20 % AIL₃ und evtl. bis zu 1 % Lithium in Form von LiF, Magnesiumhalogenide in einer Konzentration bis zu 2 % Magnesium oder Alkalichloride oder Erdalkalichloride mit einer Konzentration bis zum Äquivalent von 3 % CI zugesetzt sind.
